# EUROPÄISCHE PATENTSCHRIFT

(11) **EP 1 305 858 B1**
(45) Veröffentlichungstag und Bekanntmachung des Hinweises auf die Patenterteilung: **23.03.2005**
(21) Anmeldenummer: 01947128.3
(22) Anmeldetag: 04.05.2001
(51) Int. Cl.: H01T 13/34

(54) **ZÜNDKERZE FÜR EINEN VERBRENNUNGSMOTOR UND VERFAHREN ZUR HERSTELLUNG EINER ZÜNDKERZE**
SPARK PLUG FOR AN INTERNAL COMBUSTION ENGINE AND METHOD FOR PRODUCING A SPARK PLUG
BOUGIE D'ALLUMAGE D'UN MOTEUR A COMBUSTION INTERNE ET PROCEDE DE PRODUCTION D'UNE BOUGIE D'ALLUMAGE

(30) Priorität: 25.07.2000 DE 10036008
(43) Veröffentlichungstag der Anmeldung: 02.05.2003
(73) Patentinhaber: ROBERT BOSCH GMBH, 70442 Stuttgart (DE)
(72) Erfinder: POLLNER, Rudolf, 96049 Bamberg (DE)
(86) Internationale Anmeldenummer: PCT/DE2001/001703
(87) Internationale Veröffentlichungsnummer: WO 2002/009247

(56) Entgegenhaltungen:
- EP-A- 0 482 897
- WO-A-97/49153
- DE-A- 19 853 844

## Beschreibung

### Stand der Technik

Die Erfindung betrifft eine Zündkerze für einen Verbrennungsmotor, mit einem Gehäuse, einem Isolator, der in dem Gehäuse angeordnet ist und aus einem gesinterten Keramikmaterial besteht, sowie einer eingesinterten Mittelelektrode und einem Anschlußbolzen, die miteinander in elektrisch leitender Verbindung stehen und in dem Isolator angeordnet sind. Die Erfindung betrifft ferner ein Verfahren zur Herstellung einer Zündkerze.

Zündkerzen mit eingesinterter Mittelelektrode aus Platin weisen aufgrund der unterschiedlichen Wärmedehnungen von Platin und Keramikmaterial einen geringen Spalt zwischen der Keramik und der Mittelelektrode auf, der das Eindringen von Luft bzw. Verbrennungsgasen ermöglicht. Aus diesem Grunde müssen die Bauteile im Inneren der Zündkerze beständig gegenüber'diesen Gasen sein. Es ist deshalb zum Beispiel nicht möglich, im brennraumseitigen, vorderen Bereich der Zündkerze einen Abbrandwiderstand auf Kohlenstoffbasis einzubauen, da der Kohlenstoff bei den hohen Temperaturen durch den eindringenden Luftsauerstoff oxidiert würde. Außerdem können für Kontaktstifte nur Materialien verwendet werden, die beständig gegen die eindringenden Gase sind. Die Verwendung von Kontaktstiften mit hoher Wärmeleitfähigkeit, beispielsweise aus Kupfer, ist somit nicht möglich.

Aus der WO 97/49153 ist eine Zündkerze bekannt, bei der vorgeschlagen wird, den Kontaktstift durch eine elektrisch leitende Mischung Keramik-Metall zu ersetzen, so daß durch die dann gleichen Wärmeausdehnungskoeffizienten mechanische Spannungen vermieden werden.

Eine Zündkerre, gemäß Oberbegriff des Anspruchs 1 ist aus DE-A- 19853844 bekannt.

Die Aufgabe der Erfindung besteht darin, eine Zündkerze der eingangs genannten Art dahingehend weiterzubilden, daß eine gasdichte, zuverlässige Abdichtung gewährleistet ist, die kostengünstig hergestellt werden kann. Die Aufgabe der Erfindung besteht weiterhin darin, ein Verfahren zur Herstellung einer solchen Zündkerze zu schaffen.

### Vorteile der Erfindung

Die Zündkerze mit den Merkmalen des Patentanspruchs 1 weist gleiche oder ähnliche Materialeigenschaften sowohl für den Isolator als auch für das Cermet auf, das die Abdichtung gewährleistet. Aufgrund der gleichen Materialeigenschaften ergeben sich Vorteile sowohl bei der Herstellung als auch beim Betrieb: Isolator und Cermet können problemlos miteinander gesintert werden, weil sie denselben Schwindungsverlauf haben. Da Isolator und Cermet auch die gleiche Wärmeausdehnung haben, ergeben sich keinerlei Spalte aufgrund von unterschiedlichen Wärmeausdehnungen. Aufgrund der erzielten guten Abdichtung können im vorderen Bereich der Zündkerze Materialien verwendet werden, die bei den im Betrieb auftretenden hohen Temperaturen gegenüber Luft- oder Verbrennungsgasen keine ausreichende Beständigkeit aufweisen, beispielsweise Widerstände mit Kohlenstoff als leitfähiger Phase oder gut wärmeleitende Kontaktstifte aus Kupfer. Für die metallische Phase des Cermets ist nur eine vergleichsweise geringe Menge an Metall erforderlich, was zu niedrigen Kosten der Zündkerze führt.

Gemäß einer bevorzugten Ausführungsform der Erfindung ist vorgesehen, daß die keramische Phase des Cermets aus Al₂O₃ und die metallische Phase aus Platin oder einer Platin-Legierung besteht. Dieses Cermet läßt sich problemlos zusammen mit dem Isolator sintern, da es dieselben Sintereigenschaften aufweist wie der Isolator.

Gemäß der bevorzugten Ausführungsform der Erfindung ist vorgesehen, daß zur Herstellung des Cermets ein Keramikgranulat verwendet wird, dessen Körner mit einer Oberflächenbeschichtung aus dem Material mit guter elektrischer Leitfähigkeit versehen sind. Aufgrund des Größenunterschiedes. zwischen den Körnern des Granulats, die einen Durchmesser vorzugsweise im Bereich zwischen 90 µm und 150 µm haben, und dem pulverförmigen Metall, dessen Partikel Abmessungen in der Größenordnung von unter 10 µm haben, ergibt sich nach dem Sintern ein Keramikgefüge mit. einem Netzwerk dünner Metall-Leiterbahnen, beispielsweise aus Platin, das bei einem geringen Verbrauch des Metalls eine ausreichende elektrische Leitfähigkeit sicherstellt. Es ist beispielsweise ausreichend, daß die metallische Phase des Cermets einen Anteil zwischen 10 und 15 Vol% einnimmt, so daß sich ein sparsamer Umgang mit dem vorzugsweise verwendeten Edelmetall ergibt.

Hinsichtlich der mit dem erfindungsgemäßen Verfahren erzielten Vorteile wird auf die obigen Erläuterungen verwiesen.

Gemäß einer bevorzugten Ausführungsform des Verfahrens ist vorgesehen, daß die Körner des Keramikgranulats mit dem elektrisch gut leitenden Material durch Rühren in einer verdünnten Suspension beschichtet werden. Auf diese Weise lassen sich die Körner in kostengünstiger Weise mit dem elektrisch leitenden Material, beispielsweise Platin, beschichten, so daß sich nach dem Sintern des Granulats das elektrisch leitende Netz im Inneren des Cermets ergibt. Alternativ kann das elektrisch gut leitende Material auch unter Verwendung eines beispielsweise organischen Bindemittels auf die Körner des Granulats aufgebracht werden oder durch Aufdampfen oder Sputtern.

### Zeichnungen

Die Erfindung wird nachfolgend anhand einer bevorzugten Ausführungsform beschrieben, die in den beigefügten Zeichnungen dargestellt ist. In den Zeichnungen zeigen:
- Figur 1 in einer teilgeschnittenen Ansicht eine erfindungsgemäße Zündkerze;
- Figur 2 in einer vergrößerten Ansicht einen Ausschnitt aus Figur 1;
- Figur 3 in einem vergrößerten Schliffbild einen Teil des isolators der erfindungsgemäßen Zündkerze mit eingesinterter Mittelelektrode;
- Figur 4 einen wiederum vergrößerten Ausschnitt aus dem Schliffbild von Figur 3.

### Beschreibung des Ausführungsbeispiels

In Figur 1 ist eine Zündkerze 10 zu sehen, die ein Gehäuse 12 aufweist, das aus Metall besteht und mit einem Einschraubgewinde 14 versehen ist, mittels dem die Zündkerze in eine Bohrung in einem Zylinderkopf eines Verbrennungsmotors eingeschraubt werden kann. Im Inneren des Gehäuses 12 ist ein Isolator 16 aufgenommen, der aus einem gesinterten Keramikmaterial besteht, beispielsweise Al₂O₃. Im Inneren des Isolators sind eine Mittelelektrode 18 sowie ein Anschlußbolzen 22 aufgenommen, die miteinander in elektrisch leitender Verbindung stehen. Somit kann in bekannter Weise durch Anlegen eines Spannungspotentials zwischen einer auf den Anschlußbolzen 22 aufgeschraubten Anschlußmutter 24 und dem Gehäuse 12 ein Zündfunke zwischen der Mittelelektrode 18 und Masseelektroden 26 erzeugt werden, die am Gehäuse 12 angebracht sind.

Die Abdichtung und die elektrisch leitende Verbindung zwischen Anschlußbolzen 22 und Mittelelektrode 18 wird in folgender Weise ausgeführt: An die Mittelelektrode 18 schließt sich ein Cermet 28 an, das gefolgt wird von einem Abbrandwiderstand 30 (ggf. mit dazwischenliegendem Kontaktpaket), auf den wiederum ein Kontaktpaket 32 folgt, in welches der Anschlußbolzen 22 eintaucht.

Die gasdichte Abdichtung wird nachfolgend anhand der Figuren 2 bis 4 im Detail beschrieben.

Der Isolator 16 weist in seinem Inneren eine abgesetzte Bohrung auf, deren vorderes Ende 36 die Mittelelektrode aufnimmt. Die Mittelelektrode, die vorzugsweise aus feinkornstabilisiertem Platin oder einer feinkornstabilisierten Platinlegierung besteht, weist einen Nagelkopf 38 auf, der auf dem Absatz zum größeren Bohrungsdurchmesser aufliegt. Die Mittelelektrode ist in den Isolator eingesintert und wird durch das Cermet 28 über dem Nagelkopf abgedichtet und zusätzlich fixiert. Das Cermet 28 besteht aus keramischem Material und einer metallischen Phase. Für die keramische Phase wird dasselbe Material verwendet wie für den Isolator, also Al₂O₃ mit den bekannten Zusätzen an Sinterhilfsmitteln wie SiO₂, CaO, MgO u.a. Für die metallische Phase wird Platin oder eine Platinlegierung verwendet.

Das Cermet wird hergestellt, indem ein Granulat aus dem Material des Isolators mit einer Korngröße zwischen 90 µm und 150 µm bereitgestellt wird. Die Körner des Keramikgranulats werden anschließend mit dem als elektrischen Leiter dienenden Platin oder der Platin-Legierung beschichtet, beispielsweise durch Rühren in einem Mischer mit einer verdünnten Platinsuspension und anschließendem Trocknen. Das Platin oder die Platin-Legierung liegt in der Suspension pulverförmig vor; die einzelnen Partikel haben Abmessungen in der Größenordnung von unter 10 µm. Auf diese Weise werden Granulatkörner erhalten, die mit einer geringen Menge an Platin oder der Platin-Legierung beschichtet sind. Zur Erzielung der später notwendigen elektrischen Leitfähigkeit hat es sich als ausreichend herausgestellt, wenn der Anteil an Platin oder der Platin-Legierung 10 bis 15 Vol% des Cermets ausmacht.

Das so beschichtete Keramikgranulat wird in den Isolator, der mit einem üblichen Verfahren hergestellt wurde und eventuell bei einer Temperatur von 1000° C zur Erhöhung der Festigkeit vorgegtüht wurde, eingefüllt, so daß es oberhalb des Nagel-kopfes 38 der in die Aufnahmebohrung 36 eingesetzten Mittelelektrode 18 liegt. Dann wird das Granulat mittels eines Stempels mit einer Kraft von ca. 100 bis 150 N verdichtet. Schließlich wird der Isolator zusammen mit dem Granulat wie üblich bei ca. 1600°C gesintert. Dabei ergibt sich eine sehr gute Verbindung zwischen dem Isolator und dem Cermet, da als Grundmaterial für das Cermet dasselbe Material wie für den Isolator verwendet wird, sowie eine gute elektrische Leitfähigkeit des Cermets aufgrund des Platins oder der Platin-Legierung, da beim Sintern ein Netzwerk mit dünnen Leiterbahnen aus Platin oder der Platin-Legierung entsteht. Dies ist in den Figuren 3 und 4 gezeigten Schnittbildern zu erkennen: Es entsteht ein nahezu einheitliches Gefüge aus Isolator 16 und Cermet 28, das sich nur durch die im Cermet 28 vorhandenen Leiterbahnen aus Platin oder der Platin-Legierung unterscheidet.

Da für die keramische Phase des Cermets dasselbe Material verwendet wird wie für den Isolator, ergibt sich eine besonders gute Abdichtung auf der rückwärtigen Seite der Mittelelektrode 18. Diese Abdichtung wird auch über lange Betriebsdauern aufrechterhalten, da das Cermet und der Isolator dieselbe Wärmeausdehnung haben, so daß es zu keinen Wärmespannungen und daraus resultierenden Rissen oder Spalten kommen kann. Somit kann für den Abbrandwiderstand 30 als elektrisch leitendes Material beispielsweise Kohlenstoff verwendet werden, obwohl dieses Material bei den Betriebstemperaturen gegenüber Luft oder Verbrennungsgasen keine ausreichende Beständigkeit aufweist; die Abdichtung ist so zuverlässig, daß der Kohlenstoff mit der Luft oder den Verbrennungsgasen nicht in Berührung kommt.

## Patentansprüche

1. Zündkerze für einen Verbrennungsmotor, mit einem Gehäuse (12), einem Isolator (16), der in dem Gehäuse angeordnet ist und aus einem gesinterten Keramikmaterial besteht, sowie einer eingesinterten Mittelelektrode (18) und einem Anschlußbolzen (22), die miteinander in elektrisch leitender Verbindung stehen und in dem Isolator angeordnet sind, wobei sich an die Mittelelektrode ein Cermet (28) anschließt, **dadurch gekennzeichnet, dass** die keramische Phase des Cermets aus demselben oder einem ähnlichen Material besteht wie der Isolator, und dass die metallische Phase des Cermets aus einem Material mit guter elektrischer Leitfähigkeit besteht.

2. Zündkerze nach Anspruch 1, **dadurch gekennzeichnet, daß** die keramische Phase aus Al₂O₃ besteht.

3. Zündkerze nach Anspruch 2, **dadurch gekennzeichnet, daß** die keramische Phase Sinterhilfsmittel aufweist.

4. Zündkerze nach einem der vorhergehenden Ansprüche, **dadurch gekennzeichnet, daß** die metallische Phase aus einem bei Sintertemperatur beständigen Metall aus der Platin-Gruppe besteht.

5. Zündkerze nach Anspruch 4, **dadurch gekennzeichnet, daß** die metallische Phase aus Platin oder einer Platin-Legierung besteht.

6. Zündkerze nach einem der vorhergehenden Ansprüche, **dadurch gekennzeichnet, daß** zur Herstellung des Cermets (28) ein Keramikgranulat verwendet wird, dessen Körner mit einer Oberflächenbeschichtung aus dem Material mit guter elektrischer Leitfähigkeit versehen sind.

7. Zündkerze nach Anspruch 6, **dadurch gekennzeichnet, daß** das Granulat eine Korngröße im Bereich zwischen 90 µm und 150 µm hat.

8. Zündkerze nach Anspruch 6 und Anspruch 7, **dadurch gekennzeichnet, daß** das Material mit guter elektrischer Leitfähigkeit pulverförmig ist und die einzelnen Partikel eine Größe von weniger als 10 µm haben.

9. Zündkerze nach einem der vorhergehenden Ansprüche, **dadurch gekennzeichnet, daß** die metallische Phase des Cermets einen Anteil zwischen 10 und 15 Vol% einnimmt.

10. Zündkerze nach einem der vorhergehenden Ansprüche, **dadurch gekennzeichnet, daß** die Mittelelektrode (18) einen Durchmesser zwischen 0,3 mm und 0,8 mm hat.

11. Zündkerze nach einem der vorhergehenden Ansprüche, **dadurch gekennzeichnet, daß** im Inneren des Isolators ein Abbrandwiderstand (30) angeordnet ist, dessen leitfähige Phase aus Kohlenstoff besteht.

12. Verfahren zur Herstellung einer Zündkerze gemäß Anspruch 1 unter Verwendung der folgenden Schritte:
- es wird ein Keramikmaterial gepreßt, um einen Isolator (16) zu bilden, der mit einer Aufnahmebohrung (36) für eine Mittelelektrode versehen ist;
- in die Aufnahmebohrung wird die Mittelelektrode (18) eingesetzt;
- es wird ein Keramikgranulat, dessen Körner einer Beschichtung aus einem elektrisch gut leitenden Material versehen sind, in den Isolator eingefüllt und verdichtet, wobei für die Keramik des Keramikgranulats dasselbe oder ein ähnliches Material wie das Material des Isolators verwendet wird;
- der Isolator wird gesintert.

13. Verfahren nach Anspruch 12, **dadurch gekennzeichnet, daß** als Keramikmaterial Al₂O₃ verwendet wird.

14. Verfahren nach Anspruch 13, **dadurch gekennzeichnet, daß** Sinterhilfsmittel verwendet werden.

15. Verfahren nach einem der Ansprüche 13 und 14, **dadurch gekennzeichnet, daß** als Material für den Isolator Al₂O₃ verwendet wird.

16. Verfahren nach einem der Ansprüche 12 bis 15, **dadurch gekennzeichnet, daß** als elektrisch gut leitendes Material ein bei Sintertemperatur beständiges Metall aus der Platin-Gruppe verwendet wird.

17. Verfahren nach Anspruch 16, **dadurch gekennzeichnet, daß** als elektrisch gut leitendes Material Platin oder eine Platin-Legierung verwendet wird.

18. Verfahren nach einem der Ansprüche 12 bis 17, **dadurch gekennzeichnet, daß** die Körner des Keramikgranulats mit dem elektrisch gut leitenden Material durch Rühren in einer verdünnten Suspension beschichtet werden.

19. Verfahren nach einem der Ansprüche 12 bis 17, **dadurch gekennzeichnet, daß** das elektrisch gut leitende Material unter Verwendung eines Bindemittels auf die Körner des Granulats aufgebracht wird.

20. Verfahren nach Anspruch 19, **dadurch gekennzeichnet, daß** das Bindemittel ein organisches Bindemittel ist.

21. Verfahren nach einem der Ansprüche 12 bis 17, **dadurch gekennzeichnet, daß** das elektrisch gut leitende Material auf die Körner des Granulats aufgedampft wird.

22. Verfahren nach einem der Ansprüche 12 bis 17, **dadurch gekennzeichnet, daß** das elektrisch gut leitende Material auf die Körner des Granulats durch Sputtern aufgebracht wird.

## Claims

1. Spark plug for an internal combustion engine, having a housing (12), an insulator (16), which is arranged in the housing and consists of a sintered ceramic material, and a sintered-in centre electrode (18) and also a connection bolt (22), which are electrically conductively connected to one another and are arranged in the insulator, a cermet (28) being connected to the centre electrode, **characterized in that** the ceramic phase of the cermet consists of the same material as or a similar material to the insulator, and **in that** the metallic phase of the cermet consists of a material with a good electrical conductivity.

2. Spark plug according to Claim 1, **characterized in that** the ceramic phase consists of Al₂O₃.

3. Spark plug according to Claim 2, **characterized in that** the ceramic phase includes sintering aids.

4. Spark plug according to one of the preceding claims, **characterized in that** the metallic phase consists of a metal from the platinum group which is able to withstand the sintering temperature.

5. Spark plug according to Claim 4, **characterized in that** the metallic phase consists of platinum or a platinum alloy.

6. Spark plug according to one of the preceding claims, **characterized in that** ceramic granules, the grains of which are provided with a surface coating of the material with a good electrical conductivity, are used to produce the cermet (28).

7. Spark plug according to Claim 6, **characterized in that** the granules have a grain size in the range between 90 µm and 150 µm.

8. Spark plug according to Claim 6 and Claim 7, **characterized in that** the material with a good electrical conductivity is in powder form and the individual particles have a size of less than 10 µm.

9. Spark plug according to one of the preceding claims, **characterized in that** the metallic phase of the cermet forms between 10 and 15% by volume.

10. Spark plug according to one of the preceding claims, **characterized in that** the centre electrode (18) has a diameter of between 0.3 mm and 0.8 mm.

11. Spark plug according to one of the preceding claims, **characterized in that** an erosion resistor (30), the conductive phase of which consists of carbon, is arranged in the interior of the insulator.

12. Process for producing a spark plug according to Claim 1 using the following steps:
- a ceramic material is pressed in order to form an insulator (16) which is provided with a receiving bore (36) for a centre electrode;
- the centre electrode (18) is inserted into the receiving bore;
- ceramic granules, the grains of which are provided with a coating of a material of good electrical conductivity, are introduced into the insulator and compacted, with the material used for the ceramic of the ceramic granules being the same as or similar to the material used for the insulator;
- the insulator is sintered.

13. Process according to Claim 12, **characterized in that** the ceramic material used is Al₂O₃.

14. Process according to Claim 13, **characterized in that** sintering aids are used.

15. Process according to one of Claims 13 and 14, **characterized in that** Al₂O₃ is used as material for the insulator.

16. Process according to one of Claims 12 to 15, **characterized in that** a metal from the platinum group which is able to withstand the sintering temperature is used as the material of good electrical conductivity.

17. Process according to Claim 16, **characterized in that** platinum or a platinum alloy is used as the material of good electrical conductivity.

18. Process according to one of Claims 12 to 16, **characterized in that** the grains of the ceramic granules are coated with the material of good electrical conductivity by stirring in a dilute suspension.

19. Process according to one of Claims 12 to 17, **characterized in that** the material of good electrical conductivity is applied to the granule grains using a binder.

20. Process according to Claim 19, **characterized in that** the binder is an organic binder.

21. Process according to one of Claims 12 to 17, **characterized in that** the material of good electrical conductivity is applied to the granule grains by vapour deposition.

22. Process according to one of Claims 12 to 17, **characterized in that** the material of good electrical conductivity is applied to the granule grains by sputtering.

## Revendications

1. Bougie d'allumage pour un moteur à combustion interne, avec un boîtier (12), un isolateur (16), disposé dans le boîtier et constitué d'un matériau céramique fritté, ainsi qu'une électrode centrale (18) logée dans la pièce frittée et une tige de raccordement (22) reliées l'une à l'autre de manière électroconductrice et disposées dans l'isolateur, un cermet (28) étant raccordé à l'électrode centrale,
**caractérisée en ce que**
la phase céramique du cermet est constituée du même matériau ou d'un matériau analogue à celui de l'isolateur, et la phase métallique du cermet est constituée d'un matériau présentant une bonne conductibilité électrique.

2. Bougie d'allumage selon la revendication 1,
**caractérisée en ce que**
la phase céramique est constituée de Al₂O₃.

3. Bougie d'allumage selon la revendication 2,
**caractérisée en ce que**
la phase céramique comporte des adjuvants de frittage.

4. Bougie d'allumage selon l'une quelconque des revendications précédentes,
**caractérisée en ce que**
la phase métallique est constituée d'un métal du groupe du platine, résistant à la température de frittage.

5. Bougie d'allumage selon la revendication 4,
**caractérisée en ce que**
la phase métallique est constituée de platine ou d'un alliage de platine.

6. Bougie d'allumage selon l'une quelconque des revendications précédentes,
**caractérisée en ce que**
pour la fabrication du cermet (28), on utilise un granulat céramique dont les grains sont pourvus d'un revêtement superficiel constitué du matériau ayant une bonne conductibilité électrique.

7. Bougie d'allumage selon la revendication 6,
**caractérisée en ce que**
le granulat présente une granulométrie comprise entre 90 µm et 150 µm.

8. Bougie d'allumage selon la revendication 6 et la revendication 7,
**caractérisée en ce que**
le matériau ayant une bonne conductibilité électrique est pulvérulent et les particules individuelles présentent une taille inférieure à 10 µm.

9. Bougie d'allumage selon l'une quelconque des revendications précédentes,
**caractérisée en ce que**
la phase métallique du cermet occupe une fraction comprise entre 10 et 15 % en volume.

10. Bougie d'allumage selon l'une quelconque des revendications précédentes,
**caractérisée en ce que**
l'électrode centrale (18) a un diamètre compris entre 0,3 mm et 0,8 mm.

11. Bougie d'allumage selon l'une quelconque des revendications précédentes,
**caractérisée en ce qu'**
une résistance consommable (30), dont la phase conductrice est constituée de carbone, est disposée à l'intérieur de l'isolateur.

12. Procédé pour la fabrication d'une bougie d'allumage selon la revendication 1, faisant application des étapes suivantes :
- on presse un matériau céramique pour former un isolateur (16), pourvu d'un alésage de réception (36) pour une électrode centrale,
- on insère l'électrode centrale (18) dans l'alésage de réception,
- on introduit dans l'isolateur un granulat céramique, dont les grains sont pourvus d'un revêtement en un matériau de haute conductivité électrique, et on le compacte, le matériau utilisé pour la céramique du granulat céramique étant le même matériau ou un matériau analogue au matériau de l'isolateur, et
- on fritte l'isolateur.

13. Procédé selon la revendication 12,
**caractérisé en ce que**
comme matériau céramique on utilise Al₂O₃·

14. Procédé selon la revendication 13,
**caractérisé en ce qu'**
on utilise des adjuvants de frittage.

15. Procédé selon l'une quelconque des revendications 13 et 14,
**caractérisé en ce que**
comme matériau pour l'isolateur on utilise Al₂O₃.

16. Procédé selon l'une quelconque des revendications 12 à 15,
**caractérisé en ce que**
comme matériau de haute conductivité électrique on utilise un métal du groupe du platine résistant à la température de frittage.

17. Procédé selon la revendication 16,
**caractérisé en ce que**
comme matériau de haute conductivité électrique on utilise du platine ou un alliage de platine.

18. Procédé selon l'une quelconque des revendications 12 à 17,
**caractérisé en ce que**
les grains du granulat céramique sont revêtus du matériau de haute conductivité électrique par agitation dans une suspension diluée.

19. Procédé selon l'une quelconque des revendications 12 à 17,
**caractérisé en ce que**
le matériau de haute conductivité électrique est déposé sur les grains du granulat en utilisant un liant.

20. Procédé selon la revendication 19,
**caractérisé en ce que**
le liant est un liant organique.

21. Procédé selon l'une quelconque des revendications 12 à 17,
**caractérisé en ce que**
le matériau de haute conductivité électrique est déposé en phase vapeur sur les grains du granulat.

22. Procédé selon l'une quelconque des revendications 12 à 17,
**caractérisé en ce que**
le matériau de haute conductivité électrique est déposé par pulvérisation sur les grains du granulat.
